# EUROPÄISCHE PATENTSCHRIFT

(11) **EP 0 058 944 B1**
(45) Veröffentlichungstag und Bekanntmachung des Hinweises auf die Patenterteilung: **24.07.1985**
(21) Anmeldenummer: 82101229.1
(22) Anmeldetag: 18.02.1982
(51) Int. Cl.: B41M 5/12

(54) **Desensibilisierungsdruckfarbe für druckempfindliche Kopierblätter**
Desensitizing printing ink for pressure-sensitive copying sheets
Encre d'impression désensibilisatrice pour feuilles de copies sensibles à la pression

(30) Priorität: 23.02.1981 JP 24330/81; 15.04.1981 JP 55604/81
(43) Veröffentlichungstag der Anmeldung: 01.09.1982
(73) Patentinhaber: JUJO PAPER CO., LTD., Kita-ku Tokyo (JP)
(72) Erfinder: Akira, Hasegawa Research Lab. JUJO PAPER CO.,LTD., Tokyo (JP); Mamoru, Suzuki Research Lab. JUJO PAPER CO.,LTD., Tokyo (JP)
(74) Vertreter: Hemmerich, Friedrich Werner

## Beschreibung

Die Erfindung bezieht sich auf eine Desensibilisierungsdruckfarbe für druckempfindliche Kopierblätter, die einen sehr guten Desensibilisierungseffekt und eine entsprechend gute Vergilbungsbeständigkeit aufweisen.

Druckempfindliche Kopierblätter bestehen im allgemeinen aus der Kombination eines oberen und eines unteren Blattes. Die Unterseite des oberen Blattes wird mit Mikrokapseln beschichtet, in denen ein farbloser oder dunkelfarbiger, elektronenabgebender Leukofarbstoff eingeschlossen ist. Die Oberfläche des unteren Blattes wird mit dem elektronenaufnehmenden Farbentwicklungsmittel beschichtet.

Die beiden Blätterarten werden so gelegt, dass die beschichteten Flächen einander berühren. Auf diese Blätter wird ein Druck, bspw. der eines Kugelschreibers, einer Schreibmaschine o. dergl. ausgeübt, so dass die Mikrokapseln unter diesem Druck brechen, und das Leukofarbstoff enthaltende Kapselöl in die Farbentwicklungsschicht eindringt, und dabei die Farbentwicklungsreaktion stattfindet, die die Aufzeichnung bildet. Ein auf seiner Oberseite mit dem Farbentwicklungsmittel und auf seiner Unterseite mit den Leukofarbstoff enthaltenden Mikrokapseln beschichtetes mittleres Blatt, ein- oder mehrfach zwischen dem oberen Blatt und dem unteren Blatt angeordnet erlaubt es, gleichzeitig mehrere Kopien herzustellen.

Bei Anwendung eines druckempfindlichen Kopierblattes auf Formularen o. dergl. kann in dem Abschnitt, in dem unter Berücksichtigung des Layouts die Kopie nicht erwünscht ist, um die Farbentwicklung auf dem, eine Kopie nicht benötigenden Abschnitt nicht erscheinen zu lassen, die Desensibilisierungsdruckfarbe üblicherweise auf die Oberseiten des mittleren und des unteren Blattes, d. h. auf eine mit dem Farbentwicklungsmittel beschichtete Fläche aufgebracht werden.

Die Verwendung der Desensibilisierungsdruckfarben nimmt mit der Allgemeinbenutzung druckempfindlichen Kopierpapiers ständig zu, ebenso werden entsprechend unterschiedliche Druckfarben auf den Markt gebracht.

Allgemein werden ölhaltige Desensibilisierungsdruckfarben für den typographischen Druck und lösungsmittellösliche Desensibilisierungsdruckfarben für den Flexodruck und für besondere Zwecke eine Desensibilisierungsdruckfarbe des UV-Erhärtungstyps verwendet.

Als Desensibilisierungsmittel sind z. B. kationische quaternäre Ammoniumsalze (z. B. Dodecyltrimethylammoniumchlorid) aus der JL-A 3921/ 1958, tertiäre Amine mit zwei Polyäthylenoxiradikalen (z. B. N, N-Di-Polyoxyäthylenäthylimin) aus der JL-A 29546/1971, Polyoxyäthylenmonoalkylester (z. B. Polyäthylenoleyester) aus der JL-A 38201/1972 und Polyäthylenglykolalkylphenyl- äther) z. B. Polyäthylenglykolnonylphenyläther) aus der JL-A 8288/1974 bekannt. Solche Verbindungen werden üblicherweise als Desensibilisierungsdruckfarbe beim Drucken im Hochdruckverfahren (Gummireliefdruck, Flexodruck oder Gravurdruck) verwendet.

Die Nachteile bekannter Desensibilisierungsdruckfarben sind unzureichende Desensibilisierungseffekte, Vergilbung der bedruckten Oberfläche durch Lichteinflüsse usw. Andererseits wird der Desensibilisierungsdruck in Kombination mit dem Druck von Schriftzeichen und Linien gemacht, der meist beim Nassoffsetdruckverfahren angewandt wird.

Es ist deshalb für viele Anwender eine Druckfarbe erwünscht, mit der ein Desensibilisierungsdruck mit Hilfe von Zweifarben-Nassoffsetdruckeinrichtungen möglich ist. Beim Nassoffsetdruck wird Anfeuchtwasser auf den hydrophilen Umdruckbildteil aufgebracht, dann wird die Druckfarbe von der Farbwalze auf den oleophilen Druckbildteil, der von dem Anfeuchtwasser nicht angefeuchtet wurde, aufgebracht, Diese Druckfarbe wird dann durch ein Drucktuch auf ein Blatt übertragen, weshalb bei solchen Drucken eine stark oleophile Druckfarbe erforderlich ist. Diese oleophile Druckfarbe weist aber die Nachteile auf, dass die bedruckte Blattoberfläche häufig wegen ungenügender Versorgung mit der Druckfarbe ein ungleichmässiges Druckbild zeigt, oder dass die Anfeuchteinrichtung und der nicht bedruckte Abschnitt des Blattes, wegen des Eindringens von Druckfarbe in das Anfeuchtwasser durch die dabei auftretende Emulgierung verschmutzt wird.

Der Erfindung liegen die Aufgaben zugrunde, eine Desensibilisierungsdruckfarbe mit besserem Desensibilisierungseffekt und grösserer Vergilbungsbeständigkeit zu erzeugen und deren Anwendbarkeit beim Nassoffsetdruckverfahren möglich zu machen.

Diese Aufgaben werden dadurch gelöst, dass als Desensibilisierungsdruckfarbe mindestens eine Propylenoxidationsverbindung der allgemeinen Formel: enthält, worin a, b und c jeweils eine ganze Zahl von mindestens 1 ist.

Die Propylenoxidadditionsverbindungen der Formel (I) stellen ein Triol dar, das 3 Hydroxyradikale aufweist und bei dem Polypropylenoxid zu Glyzerin addiert wird. Die erfindungsgemässe Propylenadditionsverbindung der Formel (I) unterscheidetsich von den Strukturen folgender Verbindungen:
(1) Propylenglycol (Diol) (JL-A 21448/1970)
(2) Äthylendiamin-Propylenoxidadditionsverbindungen (Tetraol der nachstehenden allgemeinen Formel (JL-A 29365-1975): und ferner
(3) Polypropylenglycol (Diol) der nachstehenden Formel (JL-A 1919/1980):

Es wurde gefunden, dass die erfindungsgemässen Glycerin-Propylenoxidadditionsverbindungen, die Propylenoxidadditionsverbindungen der Formel (I), vorzugsweise die mit einem Durchschnittsmolekulargewicht unterhalb 7000, einen sehr guten Desensibilisiereffekt aufweisen.

Glycerin-Propylenoxidadditionsverbindungen sind andererseits in bezug auf ihre Löslichkeit in Wasser und ihre Viskosität ganz verschieden, und die Löslichkeit in Wasser nimmt mit abnehmendem Durchschnittsmolekulargewicht zu. So lösen sich bspw. Glycerin-Propylenoxidadditionsverbindungen mit einem Durchschnittsmolekulargewicht unterhalb 600 vollständig in Wasser. Bei dem Durchschnittsmolekulargewicht von 1000 beträgt die Löslichkeit 30 g je 100 g Wasser und liegt beim Durchschnittsmolekulargewicht oberhalb 3000 unterhalb 0,1 g je 100 g Wasser. Wenn das Durchschnittsmolekulargewicht oberhalb 7000 liegt, wird die Viskosität so hoch, dass die Viskosität der Desensibilisierungsdruckfarbe eine nachteilige Grösse erreicht.

Daher können die erfindungsgemässen Glycerin-Propylenoxidadditionsverbindungen als Desensibilisierungsdruckfarbe beim Druck mit Typograph-, Flexo-, Gravur-Druckeinrichtungen u. dergl. verwendet werden. Bevorzugt eignen sich die mit einem Durchschnittsmolekulargewicht von 1000 bis 7000 für den Nassoffsetdruck und ermöglichen einen lang fortlaufenden Druck.

Die erfindungsgemässe Desensibilisierungsdruckfarbe wird unter Verwendung der bereits angegebenen Propylenoxidadditionsverbindung der Formel (I), Pigment und Bindemittel als Grundkomponente und Zugaben von Mitteln zur Verhütung des Abschmierens, Wachscompound, Oxidationsinhibitor usw. hergestellt. Die bei der erfindungsgemässen Herstellung verwendeten Pigmente sind anorganische Pigmente, bspw. Titandioxid, Zinkoxid, Bariumsulfat, Magnesiumcarbonat, Calciumcarbonat, Bariumcarbonat, Magnesiumhydroxid, Talkum usw., und die Bindemittel sind Polymer-Bindemittel, bspw. Ketonharze, Polyamidharze, Maleinsäureharze, Phenolharze, Alkydharze, Melaminharze, Harnstoffharze usw.

Es gibt zahlreiche Methoden zur Herstellung der Desensibilisierungsdruckfarbe. Üblicherweise wird ein Firnis hergestellt, indem ein Bindemittel unter Erhitzung im Desensibilisierungsmittel aufgelöst, ein Pigment zu diesem Firnis zugegeben und gleichmässig, bspw. in einer Drei-Walzenmühle zur Bildung der Farbe geknetet wird. Vorteilhaft ist die Verwendung von 20 bis 60 Gewichtsteilen Desensibilisierungsmittel, 10 bis 40 Gewichtsteilen Pigment und 10 bis 40 Gewichtsteilen Bindemittel.

Die Erfindung wird anhand der nachfolgenden Beispiele näher erläutert, ohne sich auf diese zu beschränken.

### Beispiel 1.

### Zusammensetzungen

### Glycerin-Propylenoxidadditionsverbindung

Die Desensibilisierungsdruckfarbe wurde wie folgt hergestellt:
Zuerst wurde ein Firnis hergestellt, aus 20 Gewichtsteilen Maleinsäureharz, zugegeben zu 50 Gewichtsteilen Glycerin-Propylenoxidadditionsverbindung und in 30 Minuten bei 150°C aufgelöst. Zum Firnis wurden 20 Gewichtsteile Titandioxid und 10 Gewichtsteile Calciumcarbonat hinzugefügt. Das Gemisch wurde mit der Mischmaschine genügend gerührt und anschliessend gleichmässig in einer Drei-Walzenmühle verknetet.

### Beispiel 2.

Die Desensibilisierungsdruckfarbe der nachstehend angegebenen Zusammensetzung wurde in der gleichen Weise wie im Beispiel 1 hergestellt.

### Glycerin-Propylenoxidadditionsverbindung

### Beispiel 3.

Die Desensibilisierungsdruckfarbe der unten angegebenen Zusammensetzungen wurde in der gleichen Weise wie im Beispiel 1 hergestellt.

### Glycerinpropylenoxidadditionsverbindung

### Beispiel 4.

Die Desensibilisierungsdruckfarbe wurde in der gleichen Weise und mit den gleichen Mengen wie im Beispiel 1 mit der Massgabe hergestellt, dass eine Glycerin-Propylenoxidadditionsverbindung mit einem Durchschnittsmolekulargewichtvon 300 an die Stelle der Glycerin-Propylenoxidadditionsverbindung mit einem Durchschnittsmolekulargewichtvon 1000 des Beispiels 1 Verwendung fand.

### Beispiel 5.

Die Desensibilisierungsdruckfarbe wurde in der gleichen Weise mit den gleichen Mengen wie im Beispiel 2 mit der Massgabe hergestellt, dass die Glycerin-Propylenoxidadditionsverbindung mit einem Durchschnittsmolekulargewicht von 600 an die Stelle der Glycerin-Propylenadditionsverbindung mit einem Durchschnittsmolekulargewicht von 3000 des Beispiels 2 verwendet wurde.

### Vergleichsversuch 1.

Die Desensibilisierungsdruckfarbe der nachstehend angegebenen Zusammensetzung wurde in der gleichen Weise wie im Beispiel 1 hergestellt.

### Vergleichsversuch 2.

Die Desensibilisierungsdruckfarbe wurde in der gleichen Weise mit den gleichen Mengen, wie im Vergleichsversuch 1 mit der Massgabe hergestellt, dass Polyäthylenglykolnonylphenyläther (Molzahl des Äthylenoxidadditions : 1) anstelle des Propylenglykols des Vergleichsversuchs 1 verwendet wurde.

### Vergleichsversuch 3.

Die Desensibilisierungsdruckfarbe wurde in der gleichen Weise mit den gleichen Mengen wie im Beispiel 3 mit der Massgabe hergestellt, dass Polyäthylenglykolnonylphenyläther (Molzahl des Äthylenoxidadditions : 12) anstelle der Glycerin-Propylenoxidverbindung des Beispiels 3 verwendet wurde.

### Vergleichsversuch 4.

Die Desensibilisierungsdruckfarbe wurde in der gleichen Weise, mit den gleichen Mengen wie im Vergleichsversuch 1 mit der Massgabe hergestellt, dass Dodecyltrimethylammoniumchlorid anstelle des Propylenglykols des Vergleichsversuchs 1 verwendet wurde.

Jede der Desensibilisierungsdruckfarben nach den Beispielen 1 bis 5 und den Vergleichsversuchen 1 bis 4 wurde auf ein im Handel erhältliches druckempfindliches kohlenfreiem Papierblatt (FW40BR) (hergestellt durch Jujo Paper Co., Ltd.) in einer Menge von 2 bis 3 g/m² im Nassoffsetdruckverfahren (Miyakoshi Printing Machinery Co., Ltd.) bzw. im typographischen Druckverfahren aufgedruckt. Die erhaltenen Blätter wurden hinsichtlich ihres Desensibilisiereffektes, ihrer Vergilbung und ihrer Bedruckbarkeit wie folgt geprüft:

### (1) Desensibilisiereffekt.

Ein mit einer Desensibilisierungsdruckfarbe bedrucktes Blatt und ein oberes Blatt (FW40T) (hergestellt durch Jujo Paper Co., Ltd.) wurde so gelegt, dass sich die beschichteten Flächen der Blätter einander berührten. Der vielschichtige Stapel der Blätter wurde mit einer Schreibmaschine beschrieben. Bewertet wurde die Farbentwicklung.

### (2) Vergilbungsbeständigkeit.

Ein Blatt wurde unter einer Kohle-Bogenlampe unter Verwendung eines Fade-O-Meters (Tokyo Seiki Seinaku-Sho Co., Ltd.) 10 Stunden bestrahlt. Gemessen wurde die Vergilbungsbeständigkeit der mit der Desensibilisierungsdruckfarbe bedruckten Fläche.

### (3) Bedruckbarkeit für den Nassoffsetdruck.

Bewertet wurde die Verschmutzung der Anfeuchtwassereinrichtung und des Undruckbildteils auf dem unteren Blatt beim Nassoffsetdruck.

Die Versuchsergebnisse gehen aus Tabelle 1 hervor.

Aus der Tabelle 1 gehen die besonderen Eigenschaften der erfindungsgemässen Desensibilisierungsdruckfarben hervor, d. h. alle Farben nach den Beispielen 1 bis 5 weisen sowohl einen genügenden Desensibilisierungseffekt als auch eine gute Vergilbungsbeständigkeit auf, während die Farben nach den Vergleichsversuchen 1 bis 4 entweder einen guten Desensibilisierungseffekt oder eine gute Vergilbungsbeständigkeit aufweisen.

Weiter ergeben sich nach den Beispielen 1 bis 3 bei Verwendung von Glycerin-Propylenoxidadditionsverbindungen mit einem Durchschnittsmolekulargewicht oberhalb 1000 besonders gute Eigenschaften der Desensibilisierungsdruckfarbe für das Nassoffsetdruckverfahren.

## Patentansprüche

1. Desensibilisierungsdruckfarbe für druckempfindliche Kopierblätter, die mindestens Desensibilisierungsmittel, Pigment und Bindemittel enthält, dadurch gekennzeichnet, dass als Desensibilisierungsmittel mindestens eine Propylenoxidadditionsverbindung der allgemeinen Formel enthält, worin a, b und c jeweils eine ganze Zahl von mindestens 1 ist.

2. Verwendung von Desensibilisierungsdruckfarbe nach Anspruch 1, dadurch gekennzeichnet, dass eine Glycerin-Propylenoxidadditionsverbindung der Formel (I) mit einem Durchschittsmolekulargewicht von 1000 (a+b+c=15) bis 7000 (a+b+c=119) beim Nassoffsetdruck verwendet wird.

## Claims

1. Desensitizing ink for pressure-sensitive copying sheet which comprises at least desensitizing agent, pigment and binder, characterized in that said desensitizing agent comprises at least propylene oxide addition compound of the following formula: wherein a, b and c represent identical or different integers of at least 1.

2. The use of desensitizing agent according to Claim 1, characterized in that a glycerol-propylene oxide addition compound of the formula (I) with an average molecular weight of 1000 (a + b + c = 15) to 7000 (a + b+ c = 119) is used for wet offset printing.

## Revendications

1. Encre d'imprimerie à désensibilisation pour feuilles de copie sensibles à la pression, cette encre contenant au moins un agent désensibilisateur, un pigment et un liant, caractérisée en ce qu'elle contient comme agent désensibilisateur au moins un composé d'addition d'oxyde de propylène de formule générale dans laquelle a, b et c désignent chacun un entier d'au moins 1.

2. Utilisation d'encre d'imprimerie à désensibilisation selon la revendication 1, caractérisée en ce qu'on utilise un composé d'addition d'oxyde de propylène-glycérine de formule (1) dont le poids moléculaire moyen peut être de 1000 (a+b+c=15) à 7000 (a+b+c=119) pour l'impression offset par la voie humide.
